# EUROPÄISCHE PATENTANMELDUNG

(11) **EP 3 336 221 A1**
(43) Veröffentlichungstag der Anmeldung: **20.06.2018**
(21) Anmeldenummer: 16020503.5
(22) Anmeldetag: 19.12.2016
(51) Int. Cl.: C25D 3/08, C25D 7/00, C25D 5/14, F24C 7/02, H05B 6/76, C25D 5/36

(54) **VERFAHREN ZUM HERSTELLEN EINES GITTERS FÜR EIN ELEKTROGERÄT**

(71) Anmelder: Franz GmbH, 82538 Geretsried (DE)
(72) Erfinder: FRANZ, Wolf-Dieter, 82538 Geretsried (DE)
(74) Vertreter: König Szynka Tilmann von Renesse Patentanwälte Partnerschaft mbB

(57) **Zusammenfassung**

Die Erfindung betrifft ein Verfahren zum Herstellen eines zur Montage an einem Elektrogerät vorgesehenen Gitters, aus einem in Gitterform gestanztem Metallblech, das in einem Bad mit einer sauren Lösung zur Verrundung von Stanzkanten angeätzt wird, und anschließend in einem Schwarzchrombad mit einer Schwarzchromschicht überzogen wird.

## Beschreibung

Die vorliegende Erfindung betrifft ein Verfahren zum Herstellen eines zur Montage an einem Elektrogerät vorgesehenen Gitters.

Das vorliegend in Rede stehende Gitter wird bevorzugt als Abschirmgitter in der Tür eines Mikrowellenherds eingesetzt. Es dient einerseits als Schutz vor den Mikrowellen, hält also die Umgebung trotz des elektromagnetischen Felds im Garraum des Mikrowellenherds abgeschirmt. Andererseits bleibt aufgrund der gitterförmigen Ausgestaltung gleichwohl ein Blick in den Garraum möglich, was benutzerseitig gewünscht sein kann.

Der vorliegenden Erfindung liegt das technische Problem zugrunde, ein vorteilhaftes Verfahren zum Herstellen eines Gitters für ein Elektrogerät anzugeben.

Erfindungsgemäß wird diese Aufgabe gelöst, indem ein in Gitterform gestanztes Metallblech
- in einem Bad mit einer sauren Lösung zur Verrundung von Stanzkanten angeätzt wird, und anschließend
- in einem Schwarzchrombad mit einer Schwarzchromschicht überzogen wird.

Bevorzugte Ausführungsformen finden sich in den abhängigen Ansprüchen und in der gesamten Offenbarung, wobei in der Darstellung der Merkmale nicht immer im Einzelnen zwischen Vorrichtungs- und Verfahrens- bzw. Verwendungsaspekten unterschieden wird; jedenfalls implizit ist die Offenbarung hinsichtlich sämtlicher Anspruchskategorien zu lesen.

Mit dieser Kombination aus Merkmalen lässt sich einerseits ein kostengünstiges Produkt herstellen, das aber andererseits auch funktional, robust und optisch ansprechend ist. Die Verwendung eines gestanzten Metallblechs kann bspw. gegenüber einem Drahtgitter die Stabilität und auch die Designfreiheit (Lochgröße) betreffend Vorteile bieten, zumal das Stanzen ein im Volumen kostengünstig verfügbarer Prozess ist. Der Erfinder hat jedoch festgestellt, dass die mit dem Stanzen in das Metallblech eingebachten Stanzkanten lokale Überhöhungen des elektrischen Felds, also Feldspitzen, bedingen können, bspw. auch bei einer nachfolgenden galvanischen Beschichtung. Es können sich nicht nur in Bezug auf die Abschirmfunktion an sich Probleme ergeben.

Anfängliche Versuche des Erfinders gingen dahin, die Stanzkanten durch Aufbringen einer entsprechend dickeren Schwarzchromschicht bzw. eines dickeren Schichtverbunds (unter Berücksichtigung einer bzw. weiterer Schichten zwischen dem Schwarzchrom und dem Metallblech, siehe unten) zumindest faktisch etwas zu verrunden, was jedoch bspw. die Prozessdauer und auch die Schichtstabilität betreffend nachteilig sein kann. Erfindungsgemäß wird das Metallblech deshalb zur Verrundung der Stanzkanten in der sauren Lösung angeätzt, vgl. die nachstehende Offenbarung bzgl. weiterer Verfahrensdetails. Der Erfinder hat festgestellt, dass das Beschichten zwar generell einebnend wirkt, insb. aber das Schwarzchrom etwaige Unebenheiten bzw. Defekte weit deutlicher erkennen lässt, bspw. im Vergleich zu Glanzchrom. Generell ist die Schwarzchromschicht bevorzugt die letzte auf das Metallblech aufgebrachte Schicht (wird sie also ihrerseits nicht beschichtet).

In einer jeweiligen "Stanzkante" grenzt eine Flanke, entlang welcher ein jeweiliger Stanzbutzen abgeschnitten bzw. -geschert wurde, an eine Oberfläche des Metallblechs. "Stanzbutzen" meint ein weggestanztes Abfallstück. Die "Oberflächen" des Metallblechs liegen in Bezug auf eine Dickenrichtung, in welcher die Blechdicke genommen wird, einander entgegengesetzt. In den Richtungen senkrecht zur Dickenrichtung hat das Metallblech seine Flächenerstreckung. Die saure Lösung wirkt direkt auf das Metall des gestanzten Metallblechs, dieses ist also zu diesem Zeitpunkt noch unbeschichtet. Generell erfolgt das Anätzen in der sauren Lösung bevorzugt stromlos, was auch hinsichtlich des Aufwands Vorteile bieten kann.

Nach dem Anätzen wird das Metallblech bevorzugt gespült, vorzugsweise mit Wasser.

Soweit vorliegend von einem "Überziehen" des Metallblechs mit einer Schicht die Rede ist, muss dies im Allgemeinen keinen flächendeckend geschlossenen Überzug implizieren, sondern ist bspw. auch eine Maskierung und nur bereichsweise Beschichtung denkbar. Bevorzugt wird das gesamte Metallblech überzogen. Unabhängig davon muss die Schicht, mit der das Metallblech "überzogen" wird, auch nicht direkt an das Metallblech grenzen, sondern kann das Metallblech zuvor auch bereits mit einer weiteren Schicht überzogen worden sein. Die Schwarzchromschicht wird bevorzugt auf eine zuvor auf das Metallblech abgeschiedene Schichtaufgebracht, bspw. auf eine Nickelschicht, siehe unten. Soweit auf das "Metall-blech" Bezug genommen wird, ist dies ohne gegenteilige Angabe auf das gitterförmige Stanzteil (nach dem Ausstanzen) zu lesen. Das Metallblech kann bspw. eine Dicke von mind. 0,5 mm, weiter und besonders bevorzugt mind. 1 mm bzw. 2 mm haben, wobei mögliche Obergrenzen (davon unabhängig) bspw. bei höchstens 10 mm, 8 mm, 6 mm bzw. 4 mm liegen können (in der Reihenfolge der Nennung zunehmend bevorzugt).

Wie bereits erwähnt, ist das Gitter in bevorzugter Ausgestaltung ein Abschirmgitter, bevorzugt für einen Mikrowellenherd. Die abgerundeten Kanten können auch hinsichtlich dieser Abschirmfunktion vorteilhaft sein. Die zur Gitterbildung ausgestanzten Öffnungen können bspw. jeweils einen Durchmesser von höchstens 10 mm, 8 mm, 6 mm, 4 mm, bzw. 2 mm haben, wobei mögliche Untergrenzen (davon unabhängig) bspw. bei mind. 0,2 mm, 0,5 mm bzw. 1 mm liegen können. "Durchmesser" muss hierbei im Allgemeinen keine Kreisform implizieren, sondern ist als Mittelwert aus kleinster und größter Erstreckung zu lesen, die im Fall der bevorzugten Kreisgeometrie dem Kreisdurchmesser entspricht.

In bevorzugter Ausgestaltung ist das Abschirmgitter zur Montage in der Tür des Mikrowellenherds vorgesehen. Das Abschirmgitter kann in der zusammengesetzten Tür zwischen zwei Scheiben eingefasst sein. Die Scheiben sind bevorzugt jeweils transparent (durchsichtig), als Material kann Kunststoff oder Glas vorgesehen sein. Generell kann hierbei ein besonderer Vorteil der Schwarzverchromung darin bestehen, dass sie einen weitgehend blendfreien Blick in den Garraum ermöglicht. Es gibt bspw. kaum störende Lichtreflexe, das Gitter tritt optisch in den Hintergrund und wird von einem Benutzer nicht als störend empfunden. Soweit alternativ zum vorliegenden Gegenstand bspw. ein schwarzlackiertes Gitter denkbar ist, kann Lack im Einzelnen anfälliger für eine Beschädigung sein als das Schwarzchrom.

In bevorzugter Ausgestaltung wird die Schwarzchromschicht galvanisch abgeschieden. Das Verrunden der Kanten zuvor kann hierbei im Besonderen vorteilhaft sein, weil das bei der Abscheidung anliegende elektrische Feld gleichmäßiger wird. So kann Feldspitzen vorgebeugt werden, die eine lokal ungleichmäßige Abscheidung bedingen könnten (auch wenn das Metallblech beim Schwarzverchromen bereits mit einer Schicht überzogen ist).

Bei einer bevorzugten Ausführungsform ist das Metallblech aus einem allenfalls niedriglegierten Stahl vorgesehen, bevorzugt aus einem unlegierten Stahl. Dies kann einerseits die Materialkosten betreffend Vorteile bieten, andererseits kann ein solcher Stahl auch leichter zu stanzen und zu ätzen sein, weil bspw. das Stanzwerkzeug weniger abgenutzt wird. Es kann auch die Ätzdauer verringert und damit der Durchsatz erhöht werden. Da das Stahlblech dann mit dem Schwarzchrom überzogen wird, ist es in der Anwendung gleichwohl gut geschützt und ergibt die Verwendung eines geringer wertigen Stahls keinen Nachteil.

Bei dem "allenfalls niedriglegierten" Stahl können die Legierungselemente in Summe bspw. einen Gehalt von höchstens 5 Massen-% ausmachen, wobei höchstens 3 Massen-% weiter und höchstens 1 Massen-% besonders bevorzugt sind. Der Stahl kann auch vollständig frei von Legierungszusätzen sein. Generell können denkbare Legierungszusätze bspw. Aluminium, Niob, Vanadium, Titan und/oder Chrom sein. Generell ist ein zumindest chromfreier Stahl bevorzugt. Auch unabhängig davon im Einzelnen kann ein begrenzter Kohlenstoffgehalt von Interesse sein, bspw. von höchstens 0,8 %, 0,4 % bzw. 0,1% (in der Reihenfolge der Nennung zunehmend bevorzugt); im Rahmen des technisch Möglichen kann auch ein kohlenstofffreier Stahl bevorzugt sein (technisch bedingt können Untergrenzen bspw. bei mind. 0,001 % bzw. 0,01% liegen).

In bevorzugter Ausgestaltung weist die saure Lösung Schwefelsäure auf.

Bei einer bevorzugten Ausführungsform weist die saure Lösung Wasserstoffperoxid auf, etwa zu einem Anteil von mind. 50 ml/l (Milliliter/Liter), 75 ml/l, 100 ml/l, 125 ml/l bzw. 150 ml/l mit (davon unabhängigen) Obergrenzen von beispielsweise höchstens 300 ml/l, 275 ml/l, 250 ml/l, 225 ml/l bzw. 200 ml/l (jeweils in der Reihenfolge der Nennung zunehmend bevorzugt).

In bevorzugter Ausgestaltung weist die saure Lösung Ammoniumhydrogenfluorid auf. Dessen volumenprozentiger Anteil kann bspw. bei mindestens 3 %, 4 % bzw. 5 % liegen, wobei mögliche Obergrenzen (von den Untergrenzen unabhängig) bspw. bei höchstens 30 %, 25 % bzw. 20 % liegen können (jeweils in der Reihenfolge der Nennung zunehmend bevorzugt).

Bevorzugt wird einer Lösung aus Wasserstoffperoxid und Ammoniumhydrogenfluorid (siehe die vorstehenden Absätze bzgl. der bevorzugten Anteile) so viel Schwefelsäure zugegeben, dass der ph-Wert dann bei mindestens 2,5, bevorzugt mindestens 3, und (davon unabhängig) höchstens 4,5, bevorzugt höchstens 4, liegt. Bevorzugt besteht die saure Lösung aus Wasserstoffperoxid, Ammoniumhydrogenfluorid und Schwefelsäure zu den genannten bzw. entsprechend eingestellten Teilen und Reinstwasser.

In bevorzugter Ausgestaltung wird im Anschluss an das Schwarzverchromen in alkalischer Lösung mit Ultraschallbehandlung gereinigt. Dies ermöglicht eine Reduktion der Chrom-VI-Belastung, was insb. mit Blick auf den Mikrowellenherd und damit die unmittelbare Nähe zur Nahrungsmittelzubereitung von besonderem Interesse sein kann. Aber auch bei anderen zumindest im Allgemeinen denkbaren Anwendungsgebieten, bspw. im Falle eines Abdeckgitters für einen Lautsprecher, kann aufgrund der möglichen Berührung durch die menschliche Haut die Chrom-VI-Freiheit Bedeutung haben.

Der Erfinder hat in Vergleichsversuchen beobachtet, dass die Schwarzchromschicht im Falle zuvor nicht verrunderter Stanzkanten nach der Ultraschallreinigung ein wolkiges Erscheinungsbild haben kann, die Ultraschallbehandlung scheint etwaige Unregelmäßigkeiten im Besonderen hervortreten zu lassen. Umgekehrt zeigt sich eine besonders vorteilhafte Wechselwirkung des Anätzens vor dem Beschichten mit der Ultraschallreinigung nach dem Beschichten dahingehend, dass eine auch im optischen Erscheinungsbild besonders gleichmäßige Schwarzchromschicht resultiert.

Unabhängig davon im Einzelnen erfolgt dieser Reinigungsschritt nach der Schwarzverchromung bevorzugt in einer alkalischen Lösung in einem pH-Bereich zwischen 9 und 13, wobei pH-Werte unter 12 bzw. unter 11 bevorzugt sind, beispielsweise bei pH 10. Die Lösung kann optional ebenfalls Tenside enthalten. Diese verbessern die Reinigungseigenschaften, machen jedoch die Ultraschallbehandlung nicht überflüssig. Vorzugsweise erfolgt die Ultraschallbehandlung in einem Temperaturbereich zwischen 50 und 60 °C. Die Ultraschallbehandlung selbst dauert vorzugsweise mindestens 30 s. Die Ultraschallleistung kann in einem Bereich zwischen 0,5 und 2 W/I liegen.

Ein weiterer Aspekt der Erfindung betrifft Möglichkeiten der Einstellung des Glanz- bzw. Mattheitsgrades der schwarzverchromten Oberfläche. Hier sollen von fotomatten bis hochglänzenden Schichten Spielräume geschaffen werden. Zur Einstellung bestimmter Mattheitsgrade ist hierbei vorgesehen, die anfängliche Metaliisierung der Oberfläche herzustellen durch Aufbringen einer matten Nickelschicht auf eine glatte Oberfläche des Metallblechs durch galvanische Abscheidung ohne organische Mattierungszusätze und weiterhin Aufbringen einer Sulfamatnickelschicht.

Der Grundgedanke dieses Aspekts der Erfindung besteht darin, eine matte Nickelschicht auf einer glatten Metallblechoberfläche aufzubringen und die Mattheit über die Stärke der Nickelschichten einzustellen. Dies richtet sich auf galvanische Nickelschichten, bei denen keine organischen Mattierungszusätze verwendet werden. Vielmehr kann es sich bei einer bevorzugten Ausgestaltung um eine an sich bekannte Wattsche Nickelschicht handeln, die technisch einfach und leicht beherrschbar ist.

Auf die matte Nickelschicht soll dann eine weitere Sulfamatnickelschicht aufgebracht werden. Diese hat den Vorteil und die Funktion, die mehr oder weniger kornähnliche Struktur der matten Nickelschicht etwas zu verrunden und damit etwas weniger rau und verschmutzungsempfindlich zu gestalten. Anstelle der Sulfamatnickelschicht kann auf die matte Nickelschicht bspw. auch eine Halbglanz-Nickelschicht aufgebracht werden, also eine Wattsche Nickelschicht aus einem Bad mit einem Glanzzusatz, bevorzugt Saccharin, und bspw. auch mit einem Netzmittel.

Insgesamt ergibt sich aus dem Zusammenwirken der abhängig von der Stärke der matten Nickelschicht und der erläuterten Verrundung durch die Sulfamatnickelschicht ein optisch attraktiver und vor allem gut reproduzierbarer Seidenglanz. Dieser steht in seiner optischen Qualität den bekannten Nickelschichten mit organischen Mattierungszusätzen in keiner Weise nach. Darüber hinaus lässt sich bei diesem Verfahren der Glanzgrad bzw. Mattheitsgrad durch verschiedene galvanische Parameter, insbesondere durch Behandlungszeit und/oder Stromstärke, leicht und gut einstellbar steuern. Die Notwendigkeit der Filterung der Lösungen zum Ausfiltern von organischen Mattierungszusätzen entfällt zudem. Die Verwendung an sich konventioneller Nickelschichten mit durch organische Mattierungszusätze einstellbarem Mattheitsgrad ist allerdings im Rahmen der vorliegenden Erfindung ebenfalls möglich.

Die matte galvanische Nickelschicht wird vorzugsweise als an sich bekannte und technisch gut beherrschte Wattsche Nickelschicht aufgebracht, d. h. als galvanische Nickelschicht ohne organische Mattierungszusätze. Hierbei entsteht eine mikroskopisch knollenartige Schichtstruktur, bei der sich über die Stromstärke und/oder Beschichtungszeit die Knollengrößen und Knollenabstände einstellen lassen, die letztlich die Mattheit bestimmen. Eine maximale Mattheit entsteht, wenn die Knollen praktisch abstandslos dicht liegen.

Die galvanische Abscheidung einer Sulfamatnickelschicht ist ebenfalls konventionell und bekannt. Die entsprechenden Lösungen enthalten Nickelsulfamat, also das Salz der Amidoschwefelsäure. Die Sulfamatnickelschicht verrundet und verstärkt zwar die erwähnte knollenartige oder in anderer Weise matte Nickelschicht etwas, ebnet sie jedoch nicht wirklich ein. Die Sulfamatnickelschicht verstärkt insbesondere auch die Korngröße, ohne an der oben mit "knollig" bezeichneten Körnigkeit Grundsätzliches zu ändern. Sie erhält also den Mattierungscharakter, erhöht evtl. den Glanz nur ein wenig, sorgt aber vor allem für eine aus Gründen der Stabilität und Belastbarkeit erhöhte Materialstärke und für eine bessere Wischempfindlichkeit bzw. bessere Schmutzabweisungseigenschaften. Die durch die Verrundung verringerte Rauheit bietet Verschmutzungen weniger Halt.

Ein besonderer Vorteil dieser Ausgestaltung liegt darin, dass durch galvanische Parameter in sehr einfacher Weise der Glanzgrad bzw. Mattheitsgrad eingestellt werden kann und sich auch nach der Schwarzverchromung in der gewünschten Weise auswirkt. Es können mit ein und demselben Grundprozess, also gleich bleibenden Lösungszusammensetzungen, identischen Bädern usw., unterschiedliche optische Eigenschaften erzeugt werden. Insbesondere kann von Charge zu Charge einfach über die Stromstärke, oder noch günstiger über die Behandlungszeit, die Mattheit eingestellt werden. Je dicker die matte Nickelschicht ist, umso höher ergibt sich der Mattheitsgrad. Dies gilt auch noch nach dem Aufbringen der folgenden Schwarzchromschicht.

In bevorzugter Ausgestaltung ist zusätzlich vor der Schwarzverchromung eine kathodische Aktivierung der zuvor aufgebrachten Nickelschicht vorgesehen (bevorzugt also der Sulfamatnickelschicht). Die kathodische Aktivierung kann die Qualität der Schwarzverchromung verbessern und zu einer geringeren Rissbildung führen, was auch die Reinigungsmöglichkeiten mit Ultraschall verbessert. Die kathodische Aktivierung kann in alkalischer oder saurer Lösung erfolgen, und zwar mit einem pH-Wert zwischen 11 und 13 bzw. 1 und 2. Bevorzugt ist eine Kombination, weil die alkalische kathodische Aktivierung gute Ergebnisse liefert, eine darauffolgende saure kathodische Aktivierung gelegentlich auftretende Schwierigkeiten mit der Verschleppung von Resten der alkalischen Lösung in das saure Schwarzverchromungsbad vermeiden hilft.

In bevorzugter Ausgestaltung hat das in Gitterform gestanzte Metallblech einen Flächeninhalt von mind. 20 cm², wobei weitere Untergrenzen bei mind. 50 cm², 100 cm², 200 cm², 300 cm², 400 cm², 500 cm², 600 cm², 700 cm², 800 cm², 900 cm² bzw. 1000 cm² liegen können (in Reihenfolge der Nennung zunehmend bevorzugt). Obergrenzen können (davon unabhängig) bspw. bei höchstens 5000 cm², 4000 cm², 3000 cm² bzw. 2000 cm² liegen. Der Flächeninhalt wird dabei von jener Fläche genommen, die vom Außenumfang des Metallblechs eingefasst wird, es wird also nicht nur die nach dem Stanzen verbleibende Oberfläche des Metallblechs zugrunde gelegt, sondern fließen auch die ausgestanzten Löcher ein.

Die Erfindung betrifft auch ein zur Montage in der Tür eines Mikrowellenherds vorgesehenes Abschirmgitter, das in einer vorliegend offenbarten Weise aus einem gestanzten Metallblech hergestellt ist, dessen Stanzkanten also durch Anätzen verrundet sind und das mit einer Schwarzchromschicht überzogen ist.

Ferner betrifft die Erfindung auch einen Mikrowellenherd, dessen Tür ein entsprechendes Abschirmgitter aufweist.

Im Folgenden wird die Erfindung anhand eines Ausführungsbeispiels näher erläutert, wobei die einzelnen Merkmale im Rahmen der nebengeordneten Ansprüche auch in anderer Hinsicht erfindungshinderlich sein können und auch weiterhin nicht im Einzelnen zwischen den unterschiedlichen Anspruchskategorien unterschieden wird.

Zunächst wird aus einem Stahlblech mit einer Dicke von rund 1 mm die Gitterform ausgestanzt. Der Stahl ist chromfrei und weist einen allenfalls geringen Kohlenstoff-Anteil auf. Zur Verrundung der Stanzkanten wird das gestanzte Metallblech dann in ein Bad mit einer sauren Lösung eingebracht und angeätzt. Die saure Lösung ergibt sich aus 100 ml/l bis 200 ml/l Wasserstoffperoxid mit 5 % bis 20 % Ammoniumhydrogenfluorid, wobei mit Schwefelsäure der pH-Wert auf 3 bis 4 eingestellt und dann mit Reinstwasser aufgefüllt wird. Das Verrunden der Stanzkanten ist bspw. mit Blick auf die nachfolgende galvanische Beschichtung vorteilhaft, weil nicht verrundete Kanten elektrische Feldspritzen bedingen und somit eine ungleichmäßige Abscheidung zur Folge haben können.

Nach dem Anätzen wird das Metallblech mit Wasser gespült, anschließend wird es dem Beschichtungsprozess zugeführt. Dabei werden zunächst eine Wattsche Nickelschicht und darauf eine Sulfamatnickelschicht abgeschieden, was die Grundlage für eine seidenmatte Oberfläche bildet. Anschließend wird in einer wässrigen Lösung von 60 g/l Natriumhydrogensulfat bei einem pH-Wert von ca. 1,8 kathodisch aktiviert (bei 3 A/dm² für 30 s). Die Lösung enthält dabei relativ geringe Mengen an Tensiden und Fluoriden zur Unterstützung der Reinigungs- und Aktivierungsfunktion.

Anschließend wird mit einem an sich bekannten Bad eine Schwarzchromschicht elektrolytisch abgeschieden. Es stellt bspw. die Firma Schlötter entsprechende Rezepturen und die nötigen Chemikalien zur Verfügung. In bspw. 450 g/l Chromsäure kann ungefähr 1 g/l Kaliumnitrat und (vorzugsweise bis zur Sättigung) Kaliumhexafluorosilikat sowie Bariumcarbonat zugegen werden. Letzteres in einer Menge, die ausreicht, die in der Chromsäure vorhandenen Sulfatverunreinigungen auszufällen (als schwerlösliches Bariumsulfat). Die Abscheidedauer liegt typischerweise im Bereich einiger Minuten.

Auf der Schwarzverchromungsschicht sind zunächst Chrom-VI-Oxide und - polychromate vorhanden. Diese Verunreinigungen können sehr erfolgreich entfernt werden durch ein erstes einfaches Wasserbad und dann eine ultraschallunterstützte Reinigung in einer alkalischen Lösung bei pH 10 und etwa 50 - 60 °C für vorzugsweise mindestens 1 - 2 min. Behandlungen über 5 min hinaus bringen erfahrungsgemäß keine nennenswerten Verbesserungen. Nach der Ultraschallbehandlung in der alkalischen Lösung wird wiederum ein Wasserbad durchlaufen.

Das Gitter wird dann als Abschirmgitter in die Tür eines Mikrowellenherds eingebaut, wobei es einerseits aufgrund der Gitterform einen Blick in den Garraum ermöglicht. Die Schwarzverchromung kann hierbei störende Lichtreflexe vermeiden helfen. Andererseits schirmt das Gitter den Garraum in Bezug auf die Mikrowellen nach außen hin ab.

## Patentansprüche

1. Verfahren zum Herstellen eines zur Montage an einem Elektrogerät vorgesehenen Gitters,
aus einem in Gitterform gestanzten Metallblech, das
- in einem Bad mit einer sauren Lösung zur Verrundung von Stanzkanten angeätzt wird, und anschließend
- in einem Schwarzchrombad mit einer Schwarzchromschicht überzogen wird.

2. Verfahren nach Anspruch 1, bei welchem das Gitter ein Abschirmgitter für ein Mikrowellengerät ist, vorzugsweise für einen Mikrowellenherd.

3. Verfahren nach Anspruch 2, bei welchem das Abschirmgitter zur Montage in der Tür eines Mikrowellenherds vorgesehen ist.

4. Verfahren nach einem der vorstehenden Ansprüche, bei welchem die Schwarzchromschicht in dem Schwarzchrombad galvanisch abgeschieden wird.

5. Verfahren nach einem der vorstehenden Ansprüche, bei welchem das Metallblech aus einem allenfalls niedriglegierten Stahl vorgesehen ist.

6. Verfahren nach einem der vorstehenden Ansprüche, bei welchem die saure Lösung H₂SO₄ aufweist.

7. Verfahren nach einem der vorstehenden Ansprüche, bei welchem die saure Lösung H₂O₂ aufweist.

8. Verfahren nach einem der vorstehenden Ansprüche, bei welchem die saure Lösung Fluorid-Ionen aufweist.

9. Verfahren nach einem der vorstehenden Ansprüche, bei welchem die in dem Schwarzchrombad aufgebrachte Schwarzchromschicht in alkalischer Lösung mit Ultraschallbehandlung gereinigt wird, insbesondere bei einem pH-Wert von mindestens 9 und höchstens 13, insbesondere bei einer Temperatur von mindestens 50 °C und höchstens 60 °C und insbesondere bei einer Ultraschallleistung von mindestens 0,5 W/I und höchstens 2 W/I.

10. Verfahren nach einem der vorstehenden Ansprüche, bei welchem das Metallblech nach dem Anätzen und vor dem Einbringen in das Schwarzchrombad mit einer Nickelschicht überzogen wird, insbesondere einer galvanischen Nickelschicht.

11. Verfahren nach Anspruch 10, bei welchem das Metallblech nach dem Anätzen und vor dem Einbringen in das Schwarzchrombad mit mindestens zwei Nickelschichten überzogen wird, vorzugsweise zuerst einer Wattschen Nickelschicht und anschließend einer Sulfamatnickelschicht.

12. Verfahren nach Anspruch 10 oder 11, bei welchem die Nickelschicht vor dem Einbringen in das Schwarzchrombad kathodisch aktiviert wird.

13. Verfahren nach einem der vorstehenden Ansprüche, bei welchem das Metallblech einen innerhalb seines Außenumfangs als durchgehende Fläche genommenen Flächeninhalt von mindestens 20 cm² hat.

14. Abschirmgitter zur Montage in der Tür eines Mikrowellenherds, hergestellt in einem Verfahren gemäß Anspruch 3, optional auch in Verbindung mit einem weiteren der Ansprüche 4 bis 13.

15. Mikrowellenherd mit einer Tür, die ein Abschirmgitter gemäß Anspruch 14 aufweist.
